# EUROPÄISCHE PATENTSCHRIFT

(11) **EP 0 047 922 B1**
(45) Veröffentlichungstag und Bekanntmachung des Hinweises auf die Patenterteilung: **16.11.1983**
(21) Anmeldenummer: 81106880.8
(22) Anmeldetag: 03.09.1981
(51) Int. Cl.: D06M 15/66

(54) **Zubereitung zum Schrumpffestmachen von Wolle**
Composition for the shrink-resistant treatment of wool
Composition pour le traitement anti-feutrant de la laine

(30) Priorität: 12.09.1980 DE 3034380
(43) Veröffentlichungstag der Anmeldung: 24.03.1982
(73) Patentinhaber: Th. Goldschmidt AG, 45127 Essen (DE)
(72) Erfinder: Nickel, Friedhelm, D-4300 Essen 1 (DE); Koerner, Götz, Dr., D-4300 Essen (DE); Schmidt, Günter, Dr., D-4300 Essen (DE); Rott, Hans, Dr., D-4300 Essen 16 (DE)

## Beschreibung

Die Erfindung betrifft eine Zubereitung zum Schrumpffestmachen von Wolle, bestehend aus 1 bis 50 Gew.-% Organopolysiloxanen mit Einheiten der Formel wobei R ein Methylrest ist, jedoch einzelne R-Reste einen Mercaptoalkyl- oder Mercaptoarylrest bedeuten können und n = 1,8 bis 2,0 ist, und 50 bis 99 Gew.-% Wasser, gegebenenfalls Emulgatoren, und/oder organischen Lösungsmitteln und gegebenenfalls üblichen Zusatzstoffen.

Es ist bekannt, daß Wolle in unbehandeltem Zustand beim Waschen in wäßriger Flotte schrumpft und verfilzt. Um dieser Verschrumpfung und Verfilzung entgegenzuwirken, hat man bereits chemische Behandlungen empfohlen, bei denen die Struktur der Wolle verändert wird oder Ausrüstungen verwendet werden, welche Harz enthalten, das sich auf der Oberfläche der Wollfaser niederschlägt und diese umhüllt. Durch beide Verfahren werden aber Produkte erhalten, deren sogenannter Griff vom Verbraucher als unangenehm empfunden wird.

Es ist auch bereits empfohlen worden, das Schrumpfen von Wolle beim Waschen durch Behandeln mit Organosiliciumverbindungen zu vermindern. Derartige Verfahren sind in den britischen Patentschriften 594901, 613267 und 629329 beschrieben. Entsprechend diesen Verfahren wird die Wolle mit bestimmten Silanen behandelt.

In der GB-A-746 307 ist ein Verfahren zur Verhinderung der Schrumpfung der Wolle beschrieben, wobei die Wollfasern mit bestimmten Organopolysiloxanen ausgerüstet werden. Man erreicht hierdurch zwar einen gewissen Grad an Schrumpffestigkeit, jedoch ist dieser Effekt nicht waschfest.

Aus der DE-A-1769 249 ist weiterhin ein Verfahren zur Behandlung von Fasermaterial, z. B. Wolle, bekannt, bei dem man in Emulsionsform Organosiloxane verwendet, welche Mercaptopropylgruppen enthalten. Mit diesen Verbindungen gelingt es jedoch lediglich, die Anschmutzbarkeit herabzusetzen. Die Verbindungen sind nicht geeignet, Wolle schrumpffest zu machen.

Aus der DE-A-2912 431 ist ein Organopolysiloxanlatex bekannt, der aus dem Produkt der Polymerisation eines cyclischen Organopolysiloxans der allgemeinen Formel worin
R² und R³, die untereinander gleich oder voneinander verschieden sein können, substituierte oder unsubstituierte einwertige Kohlenwasserstoffreste mit 1 bis 10 Kohlenstoffatomen bedeuten und
n einen Durchschnittswert von 3 bis 6 hat,

in Gegenwart von
(A) einem organofunktionellen Trialkoxysilan der allgemeinen Formel worin
   R' einen einwertigen Kohlenwasserstoffrest mit weniger als 7 Kohlenstoffatomen oder eine Gruppe der Formel --CH20C2H5 oder -CH₂CH₂OCH₃,
   R eine zweiwertige Kohlenwasserstoffgruppe mit nicht mehr als 12 Kohlenstoffatomen und
   X einen organofunktionellen Rest der Formel oder mit der Bezeichnung N-Cyclohexylamino, N-Phenylamino, N-Aminoäthylamino, N,N-Dimethylamino, Glycidyl, 3,4-Epoxycyclohexyl, Mercapto oder Methacrylo bedeuten,
(B) einem oberflächenaktiven Mittel und
(C) Wasser,

besteht.

Mit derartigen Zubereitungen ist es zwar möglich, den Griff und - innerhalb gewisser Grenzen - die Benetzbarkeit und das Wasserabweisungsvermögen von Wolle zu beeinflussen. Es gelingt jedoch nicht, mit diesen Latices Wolle filzfrei auszurüsten, wie dies auch in einem Vergleichsbeispiel gezeigt werden wird.

Aus der DE-A-27 25 714 ist ferner eine Siloxan-in-Wasser-Emulsion bekannt, enthaltend (A) ein Polydiorganosiloxan, (B) ein Organosiloxan mit wenigstens 3 siliciumgebundenen Wasserstoffatomen und Alkylresten mit weniger als 19 Kohlenstoffatomen als organischen Substituenten und (C) eines oder mehrere kationische und/oder nichtionische Emulgiermittel, dadurch gekennzeichnet, daß das Polydiorganosiloxan (A) ein Molekulargewicht von wenigstens 2 500 und endständige OX-Reste aufweist, wobei X ein Wasserstoffatom, einen Alkylrest mit 1 bis 15 Kohlenstoffatomen oder einen Alkoxyalkylrest mit 3 bis 15 Kohlenstoffatomen bedeutet, wenigstens zwei der siliciumgebundenen Subtituenten des Polydiorganosiloxans einwertige Reste aus Kohlenstoff, Wasserstoff, Stickstoff und gegebenenfalls Sauerstoff sind, die wenigstens zwei Aminogruppen enthalten und über eine Silicium-Kohlenstoffbindung an Silicium gebunden sind und wenigstens 50 % aller Substituenten des Polydiorganosiloxans Methylgruppen und die ansonsten vorhandenen Substituenten einwertige Kohlenwasserstoffreste mit 2 bis 20 Kohlenstoffatomen sind, und daß die Emulsion außerdem (D) Magnesiumsulfat und/oder Natriumsulfat enthält.

Diese Emulsion soll zur Behandlung von Waren aus Keratinfasern, z. B. von Pullovern, verwendbar sein. Ein Nachteil dieser Emulsionen und ebenfalls der hieraus hergestellten verdünnten Flotten besteht darin, daß durch die Aminogruppen der aminoalkylmodifizierten Siloxandiole die Wasserstoffabspaltung aus den Wasserstoffsiloxanen beschleunigt wird. Dies beeinträchtigt und verkürzt die Stabilität der Emulsionen und der verdünnten Flotten. Gleichzeitig sinkt damit die Wirksamkeit der Flotten, wie dies ebenfalls in einem Vergleichsbeispiel weiter unten gezeigt werden wird. Darüber hinaus zeigt sich, daß insbesondere helle und naturfarbene Wolle bei der Behandlung mit diesen Produkten vergilbt.

Aus der FR-A-2 412 641 und der FR-A-2 419 994 sind Zubereitungen zum Schrumpffestmachen von Wolle bekannt.

So beschreibt die FR-A-2412641 eine Zubereitung, bestehend aus
a) 1 bis 50 Gew.-% Mercaptoalkyl- oder Mercaptoarylgruppen aufweisenden Organopolysiloxanen, die aus
   aa) 90 bis 99,9 Mol-% Einheiten der Formel wobei
      R ein Methylrest ist, jedoch bis zu 10 Mol-% der Methylreste durch längerkettige Alkylreste oder Arylreste ersetzt sein können und wobei bis zu 5 Mol-% der Methylreste durch Mercaptoalkyl- oder Mercaptoarylreste ersetzt sein können,
      n einen Wert von 1,8 bis 2,0 hat und
   ab) 0,1 bis 10 Mol-% Einheiten der Formel
      wobei R' ein Alkylrest und/oder ein Mercaptoalkyl- oder Mercaptoarylrest und/oder 0_{0.5} und/oder ein Wasserstoffrest ist
      aufgebaut sind, und der Bedingung entsprechen, daß das Organopolysiloxan, bezogen auf eine Mercaptoalkyl-/Mercaptoarylgruppe, 10 bis 1 000 Si-Atome enthält, wobei bis zu 10 Mol-% der an Si gebundenen Sauerstoffatome durch jeweils zwei OR"-Gruppen ersetzt sein können, wobei R" ein niederer Alkylrest und/oder Wasserstoffrest ist, und
b) 50 bis 99 Gew.-% Wasser, Emulgatoren oder organischen Lösungsmitteln und gegebenenfalls üblichen Zusatzstoffen.

Aus der FR-A-2419994 ist eine Zubereitung bekannt, bestehend aus
a) 1 bis 50 Gew.-% Organopolysiloxanen, welche aus
   aa) 90 bis 99,8 Mol-% Einheiten der Formel wobei
      R¹ ein Methylrest ist, jedoch bis zu 10 Mol-% der Methylreste durch längerkettige Alkyl- oder Arylreste ersetzt sein können und wobei bis zu 10 Mol-% der Methylreste durch über Kohlenstoffatome an das Siliciumatom gebundene anionische Gruppen ersetzt sein können,
      n einen Wert von 1,8 bis 2,0 hat und
   ab) 0,2 bis 10 Mol-% Einheiten der Formel
      wobei R² ein Alkylrest und/oder ein Mercaptoalkyl- oder Mercaptoarylrest und/oder ein Wasserstoffrest und/oder 0₀,₅ und/oder eine über Kohlenstoffatome an das Siliciumatom gebundene anionische Gruppe ist
      aufgebaut sind, wobei bis zu 10 Mol-% der an Si gebundenen Sauerstoffatome durch jeweils zwei OR³⁻ Gruppen ersetzt sein können, wobei R³ ein niederer Alkylrest und/oder ein Wasserstoffrest ist und die aus aa) und ab) bestehenden Organopolysiloxane der zusätzlichen Bedingung entsprechen müssen, daß sie zumindest eine anionische Gruppe aufweisen und, bezogen auf eine anionische Gruppe, 10 bis 500 Si-Atome enthalten, und
b) 50 bis 99 Gew.-% Wasser, gegebenenfalls Emulgatoren, und/oder organischen Lösungsmitteln und gegebenenfalls üblichen Zusatzstoffen.

Mit den Zubereitungen des Standes der Technik war es somit nicht möglich, eine einwandfreie und voll befriedigende Schrumpffestausrüstung von Wolle durchzuführen.

Der Erfindung liegt somit die Aufgabe zugrunde, eine Zubereitung zum Schrumpffestmachen von Wolle zu finden, welche lagerstabil ist, bei naturfarbener oder weißer Wolle keine Vergilbung verursacht und die behandelte Wolle auch nach mehrfacher Wäsche im Ursprungszustand beläßt. Gleichzeitig soll der Griff der behandelten Wolle bzw. der aus der Wolle hergestellten Gewirke und Gewebe nicht nachteilig beeinflußt werden.

Diese Eigenschaften sind bei der erfindungsgemäßen Zubereitung zu finden, welche dadurch gekennzeichnet ist, daß die Organopolysiloxane entweder durchschnittlich aus
aa) 80-99,8 Gew.-% Einheiten der Formel und
ab) 0,2-20 Gew.-% Einheiten der Formel in Form von Copolymerisaten aufgebaut sind oder wobei die Organopolysiloxane in Form von Gemischen jeweils aus Polysiloxanen mit Einheiten der Formel aa) und Polysiloxanen mit Einheiten der Formel ab) vorliegen, wobei die Reste R' zu 0,03 bis 3 Mol-% aus Mercaptoalkyl- oder Mercaptoarylresten und die Reste R² zu 5 bis 50 Mol-% aus Wasserstoffresten bestehen und der verbleibende Anteil an R'- und R²⁻ Resten Methylreste sind, von denen jedoch bis zu 10 Mol-% durch Wasserstoffatome, Arylreste oder längerkettige Alkylreste ersetzt sein können, n einen Wert von 1,8 bis 2,0 und m einen Wert von 2,0 bis 2,5 hat.

Ein wesentliches Merkmal der erfindungsgemäßen Zubereitung ist somit die gleichzeitige Anwesenheit von Polysiloxanen mit Mercaptokohlenwasserstoffresten und an Silicium gebundenen Wasserstoffresten. Dabei ist es möglich, entweder Copolymerisate einzusetzen, bei denen die Einheiten aa) und ab) nebeneinander durchschnittlich vorliegen, oder Gemische von Polysiloxanen zu verwenden, bei denen der eine Polysiloxanmischungspartner Einheiten aa) enthält und wobei der zweite Polysiloxanmischungspartner Einheiten ab) aufweist.

Die erfindungsgemäße Zubereitung stimmt somit insoweit mit der Zubereitung gemäß FR-A-2 412 641 überein, daß die in der Zubereitung enthaltenen Organopolysiloxaneinheiten der Formel enthalten, bei denen der Rest R' zu einem bestimmten Anteil die Bedeutung eines Mercaptoalkyl- oder Mercaptoarylrestes hat. Es besteht jedoch ein Unterschied in der Definition des Gehaltes des Organopolysiloxans an solchen Einheiten und in bezug auf die Menge von Resten R¹, die die Bedeutung des Mercaptoalkyl- oder Mercaptoarylrestes haben können. Ein weiterer Unterschied besteht darin, daß gemäß vorliegender Erfindung man nicht nur Organopolysiloxane verwenden kann, bei denen die Einheiten aa) und ab) in einem Molekül in Form von Copolymerisaten vereinigt sind, sondern daß man auch Gemische von Polysiloxanen verwenden kann, die aus Polysiloxanen mit Einheiten der Formel aa) und Polysiloxanen mit Einheiten der Formel ab) bestehen.

Die Zubereitung gemäß FR-A-2412641 und der erfindungsgemäßen Zubereitung ist ferner gemeinsam, daß sie 50 bis 99 Gew.-% Wasser, gegebenenfalls Emulgatoren, und/oder organische Lösungsmittel und gegebenenfalls übliche Zusatzstoffe enthalten.

Durch die Änderungen in der Definition der in der Zubereitung enthaltenen Organopolysiloxane wird erreicht, daß die mit der erfindungsgemäßen Zubereitung erhaltenen Flächenschrumpfwerte besser sind, als bei einer Zubereitung gemäß FR-A-2412641 und daß sich gleichzeitig der Griff der behandelten Wollware verbessert.

Besonders bevorzugt sind Zubereitungen, welche Organopolysiloxane enthalten, bei denen die Reste R' zu 0,1 bis 0,5 Mol-% aus Mercaptoalkyl- oder Mercaptoarylresten bestehen und der verbleibende Anteil R'-Reste Methylreste sind.

Beispiele für an das Polysiloxangerüst gebundene Mercaptoalkyl- oder Mercaptoarylreste sind der Mercaptomethyl-, 2-Mercaptoäthyl-, 3-Mercaptopropyl-, 3-Mercaptoisobutyl- oder Mercaptophenylrest. Besonders bevorzugt ist dabei der 3-Mercaptopropylrest.

Eine bevorzugte erfindungsgemäße Zubereitung ist dadurch gekennzeichnet, daß sie Organopolysiloxane enthält, bei denen die Reste R² zu 36 bis 48 Mol-% aus Wasserstoffresten bestehen, m einen Wert von 2,03 bis 2,2 hat und der verbleibende Anteil R²⁻Reste Methylreste sind.

Besonders bevorzugt ist eine Zubereitung mit dem Kennzeichen, daß sie als Siloxane der Struktureinheit ab) solche der Formel wobei p einen Wert von 3 bis 50 hat, enthält.

Es sind insbesondere solche Siloxane mit Einheiten aa) bevorzugt, bei denen n einen Wert von 1,990 bis 1,998 hat.

Die Reste Rⁱ und R², soweit sie nicht Mercaptoalkyl- oder Mercaptoarylreste bzw. Wasserstoffreste sind, sind Methylreste. Es ist jedoch zulässig, daß bis zu 10 Mol-% durch längerkettige Alkyl- oder Arylreste ersetzt sein können. Beispiele solcher Alkyl- oder Arylreste sind der Äthyl-, Propyl, Dodecyl- oder Phenylrest.

Die Herstellung von Copolymerisaten mit Einheiten aa) und ab) bzw. von Polysiloxanen, welche jeweils Einheiten aa) oder ab) enthalten, ist aus dem Stand der Technik bekannt. Zur Herstellung von Organopolysiloxaneinheiten der Formel aa) hat sich besonders ein Verfahren bewährt, bei dem man zunächst durch Emulsionspolymerisation, insbesondere eine kationische Emulsionspolymerisation von niedermolekularen cyclischen Polydimethylsiloxanen, Polydimethylsiloxandiole einer Viskosität von etwa 100 bis 100.000 mm²/s bei 20°C gemessen, herstellt und die gewünschte Menge 3-Mercaptokohlenwasserstofftrialkoxysilan aufpolymerisiert. Besonders bevorzugt sind daher Zubereitungen mit dem Kennzeichen, daß sie als Organopolysiloxane der Struktureinheit aa) solche enthalten, bei denen die Mercaptoalkyl- oder Mercaptoarylreste endständig gebunden sind.

Die Herstellung von Wasserstoffsiloxanen ist jedem Fachmann geläufig und kann z. B. aus den entsprechenden Silanen durch Hydrolyse und Kondensation erfolgen.

Die erfindungsgemäße Zubereitung kann in Form einer Emulsion vorliegen. Sie kann jedoch auch in Form einer Lösung in Organischen Lösungsmitteln verwendet werden.

Die Herstellung der erfindungsgemäßen Zubereitung in Emulsionsform gelingt in bekannter Weise durch Emulgierung mit Hilfe von Emulgatoren, z. B. nichtionogenen Emulgatoren, wie sie durch Anlagerung von Äthylenoxid und/oder Propylenoxid an Verbindungen mit einem aciden Wasserstoffrest, z. B. Fettalkohol, wie Laurylalkohol oder Stearylalkohol, erhältlich sind. Besonders bevorzugt sind kationische Emulgatoren, wie z. B. quaternäre Ammoniumverbindungen, welche am Stickstoff mindestens einen längerkettigen, die Hydrophobie bewirkenden Rest aufweisen. Ein geeigneter Emulgator ist z. B. Trimethyllaurylammoniumchlorid.

Will man die erfindungsgemäße Zubereitung in Form einer organischen Lösung verwenden, sind als Lösungsmittel chlorierte Kohlenwasserstoffe, wie z. B. 1,1,1,-Trichloräthan, bevorzugt.

Die Zubereitung kann übliche Zusatzstoffe, wie z. B. optische Aufheller, Flammschutzmittel, den Griff der Textilien beeinflussende Mittel, Fixierhilfsmittel, Geruchsstoffe, enthalten.

Organopolysiloxancopolymerisate, welche für die erfindungsgemäßen Zubereitungen geeignet sind und Einheiten der Formel aa) und ab) aufweisen, können beispielsweise folgende Strukturen haben : oder wobei R' zu 0,33 Mol-% aus Mercaptopropylresten besteht und die verbleibenden Reste R' Methylreste sind.

Organopolysiloxane, die in Form ihrer Mischungen verwendet werden, können wie folgt aufgebaut sein :
1. Siloxane mit Einheiten aa) wobei R^{I} wie oben definiert ist.
2. Siloxane mit Einheiten ab)

Die folgenden Beispiele zeigen Herstellung und Rezeptur erfindungsgemäßer Zubereitungen sowie die Eigenschaften mit den erfindungsgemäßen Zubereitungen behandelter Gewirke, zum Teil im Vergleich mit zum Stand der Technik erwähnten Zubereitungen.

### Beispiel 1

In einem Reaktionsgefäß werden 470 g Wasser, 3,3 g Didecyldimethylammoniumchlorid, 1,7 g Dioctadecyldimethylammoniumchlorid, 3,5 g eines Betains der Formel und 10 g einer 1-molaren Kalilauge vorgelegt und unter Rühren auf 95°C erwärmt. Über einen Tropftrichter fügt man innerhalb von 45 min 167 g (0,56 Mol) Octamethylcyclotetrasiloxan hinzu, läßt 1 h kräftig nachrühren und addiert dann 2,95 g (0,015 Mol) 3-Mercaptopropyltrimethoxysilan. Nach einer weiteren 30-minütigen Nachrührphase wird die Emulsion auf 40 °C abgekühlt und durch die Zugabe von 15 g 10 %iger Essigsäure auf einen pH-Wert von 4 bis 5 eingestellt.

Die so hergestellte Emulsion - im folgenden als Emulsion A bezeichnet - enthält 25 Gew.-% eines Organopolysiloxans gemäß der Formel aa), bei welchem die Reste R¹ Methylreste sind, von denen jedoch 0,33 Mol-% durch 3-Mercaptopropylreste ersetzt sind und n = 1,993 ist.

Des weiteren wird eine Emulsion - Emulsion B - von 25 Gew.-% Polymethylhydrogensiloxan der Formel mit Hilfe von 4 Gew.-% eines Alkylaryltrimethylammoniumchlorids als Emulgiermittel und 71 Gew.-% Wasser in gewohnter Weise, d. h. unter kräftigem Rühren, hergestellt.

Aus den beiden oben beschriebenen Komponenten erhält man nun durch Abmischen z. B. die unten aufgeführten erfindungsgemäßen, lagerstabilen, wäßrigen Zubereitungen :

Die mit diesen Zubereitungen erzielten Schrumpf- und Filzfreieffekte sind in den folgenden Anwendungsbeispielen beschrieben.

### Beispiel 2

In eine dem Beispiel 1 entsprechende 95°C heiße Emulgatorlösung tropft man unter kräftigem Rühren 146 g (0,492 Mol) Octamethylcyclotetrasiloxan. Nach einer einstündigen Nachrührphase fügt man mit 30-minütiger Unterbrechung 27 g (0,097 5 Mol) Methyldodecyldiäthoxysilan und 2,7 g (0,013 8 Mol) 3-Mercaptopropyltrimethoxysilan tropfenweise hinzu und rührt weitere 30 min kräftig nach. Nach dem Abkühlen auf 40 °C wird die Kalilauge, die in der Emulsion enthalten ist, durch die Zugabe von 15 g einer 10 %igen Essigsäure neutralisiert und gleichzeitig ein pH-Wert von 4 bis 5 eingestellt.

Die feinteilige wäßrige Emulsion enthält Organopolysiloxaneinheiten entsprechend der Formel aa), bei welchen die Reste R¹ Methylreste sind, von denen jedoch 2,36 Mol-% durch C₁₂H₂₅-Reste, 0,33 Mol-% durch 3-Mercaptopropylreste ersetzt sind und n = 1,993 ist.

Aus 90 Gew.-% dieser Emulsion und 10 Gew.-% der Emulsion B aus Beispiel 1 wird wiederum durch einfaches Abmischen eine erfindungsgemäße, lagerstabile, wäßrige Zubereitung erhalten.

### Beispiel 3

### (nicht erfindungsgemäßes Vergleichsbeispiel, entsprechend Beispiel 2 der DE-A-2912431)

Zu einer Lösung von 5 Gewichtsteilen Hexadecyltrimethylammoniumchlorid in 67 Gewichtsteilen Wasser wird eine Mischung aus 0,45 Gewichtsteilen 3-Mercaptopropyltrimethoxysilan und 25 Gewichtsteilen Octamethylcyclotetrasiloxan, die in einem gesonderten Behälter hergestellt worden ist, gegeben. Nach Einstellung des pH-Wertes der erhaltenen Mischung mit Kaliumhydroxid auf 13 wird die Mischung zweimal durch eine Kolloidmühle mit einer Öffnung von 254 µm geleitet.

Dann wird sie 3 h auf 80 °C erwärmt, auf 40 °C abgekühlt und 10 h stehengelassen, worauf die Masse mit Salzsäure neutralisiert und eine milchig-trübe Flüssigkeit erhalten wird.

### Beispiel 4

### (nicht erfindungsgemäßes Vergleichsbeispiel, entsprechend Beispiel 2 der DE-A-27 25 714)

Ein Siloxancopolymeres wird durch gemeinsames Erwärmen von 7,5 Gewichtsteilen CH₃(CH₃O)_{Z}Si(CH₂)₃NHCH₂CH₂NH₂ und 1 000 Gewichtsteilen eines Polydimethylsiloxans mit einer Hydroxylgruppe an jedem endständigen Siliciumatom und einer Viskosität von etwa 4 500 mm²/s bei 25 °C hergestellt. Das Erwärmen wird bei 150 °C unter Stickstoff und kräftigem Rühren 2 h lang durchgeführt. Das gebildete Copolymere ist eine klare Flüssigkeit mit einer Viskosität von etwa 6 000 mm²/s bei 25 °C.

33,33 Gewichtsteile des wie vorstehend beschrieben hergestellten Copolymeren werden zu einer Mischung aus 63,33 Gewichtsteilen Wasser, 1,42 Gewichtsteilen Ethomeen^{*} S12, 0,24 Gewichtsteilen Ethomeen® S15 und 1,67 Gewichtsteilen Tergitol® TMN.6 gegeben, und die Mischung wird rasch gerührt, wodurch eine Siloxan-in-Wasser-Emulsion (Emulsion C) erhalten wird.

Nach der gleichen Arbeitsweise wird eine wäßrige Emulsion (Emulsion D) von 33,33 Gewichtsteilen eines Trimethylsiloxyendgruppe enthaltenden Polymethylhydrogensiloxans mit einer Viskosität von 30 mm²/s bei 25 °C mit Hilfe von 0,56 Gewichtsteilen Ethomeen® S12, 0,28 Gewichtsteilen Ethomeenß S15 und 1,67 Gewichtsteilen Tergitol^{*} TMN.6 als Emulgiermittel hergestellt. Die verwendete Wassermenge beträgt 64,11 Gewichtsteile, und der pH-Wert der Emulsion wird durch Zugabe von Essigsäure auf etwa 4,0 eingestellt.

### Anwendungsbeispiel 5

Gewirktes Feinwollmaterial wird mit den in den Beispielen 1 bis 4 genannten, aber weiter verdünnten Zubereitungen am Foulard so behandelt, daß nach einer 5-minütigen Trocknung des imprägnierten Gewirkes bei 140 °C eine Festkörperauflage von 2 % resultiert.

### Anwendungsbeispiel 6

Neben dem Auftrag am Foulard wird mit der Zubereitung c) aus Beispiel 1 das Feinwollmaterial im Ausziehverfahren in einer Laborhaspelkufe ausgerüstet. Hierzu wird ein 200 g schwerer Gewirkestreifen in einer Flotte aus 1,5 I Wasser, 8 g Emulsion gemäß der Zubereitung 1 c) und 8 g Na₂S₂0₅ behandelt.

Nachdem die Flottentemperatur von 20 auf 45 °C erhöht wird, zieht der Wirkstoff innerhalb von 15 bis 20 min zu 100 % auf die Wolle auf. Nach dem Trocknen über einen Zeitraum von 5 min bei 140 °C beträgt die Organopolysiloxanauflage auch in diesem Falle 2 _{%}, bezogen auf die Menge des eingesetzten Feinwollmaterials.

### Anwendungsbeispiel 7

360 Gewichtsteile Wasser in einem großen Becherglas werden nacheinander unter Rühren mit 2,7 Gewichtsteilen Emulsion C, 0,135 Gewichtsteilen Emulsion D aus dem Vergleichsbeispiel 4 und 0,505 Gewichtsteilen Magnesiumsulfat versetzt. Der pH-Wert der erhaltenen Mischung wird durch Zugabe von Essigsäure auf etwa 5,5 eingestellt, und ein Stück Feinwollmaterial mit den Abmessungen 30 x 40 cm wird in die Flüssigkeit eingetaucht. Die Temperatur der Flüssigkeit wird langsam auf 40 °C erhöht, und der Wollstoff wird bewegt. In etwa 35 min wird die Flüssigkeit klar, was die Abscheidung auf dem Stoff anzeigt. Dann wird der Stoff herausgenommen, bei 80 °C etwa 6 min getrocknet und 3 Tage der Umgebungsatmosphäre (60% relative Feuchtigkeit, 20 °C) ausgesetzt.

### Anwendungsbeispiel 8

Die Zubereitung c) aus Beispiel 1 sowie eine Mischung von 92,5 Gew.-% Emulsion C und 7,5 Gew.-% Emulsion D aus dem Vergleichsbeispiel 4 werden 8 Tage nach dem Abmischen erneut zur Behandlung des gewirkten Feinwollmaterials herangezogen. Auch in diesem Fall wird das Wollgewirke mit den weiterverdünnten Emulsionen am Foulard so behandelt, daß sich nach dem Trocknen in schon beschriebener Weise Wirkstoffauflagen von 2 % ergeben.

### Bestimmung der Schrumpffestigkeit

Die Schrumpffestigkeit der in den Anwendungsbeispielen 1 bis 8 behandelten Proben wird nach dem Empfehlungen des International Wool Secretariat, Test Method 185, bestimmt. Bei dieser Testmethode werden Stoffproben Wäschen von 3 h in einer International Cubex Maschine unterworfen. Aus den Abmessungen des Stoffs vor und nach den Wäschen kann der Flächenfilzschrumpf gemäß der Formel bestimmt werden. % L = prozentualer Längenschrumpf ; % B = prozentualer Breitenschrumpf.

Im einzelnen ergaben sich die folgenden Werte :

Im Gegensatz zu den erfindungsgemäß behandelten Materialien zeigt die nichtausgerüstete Probe eine stark verfilzte Oberfläche. Der Griff der behandelten Proben ist außerdem auch nach den Wäschen noch wesentlich weicher als der Griff des unbehandelten Materials vor der Wäsche. Darüber hinaus zeigen die erfindungsgemäß behandelten Proben im Vergleich zu der Probe, welche im Anwendungsbeispiel 5 mit der Zubereitung aus Vergleichsbeispiel 4 ausgerüstet wird, keinerlei Vergilbung.

## Patentansprüche

1. Zubereitung zum Schrumpffestmachen von Wolle, bestehend aus 1 bis 50 Gew.-% Organopolysiloxanen mit Einheiten der Formel wobei R ein Methylrest ist, jedoch einzelne R-Reste einen Mercaptoalkyl oder Mercaptoarylrest bedeuten können und n = 1,8 bis 2,0 ist, und 50 bis 99 Gew.-% Wasser, gegebenenfalls Emulgatoren, und/oder organischen Lösungsmitteln und gegebenenfalls üblichen Zusatzstoffen, dadurch gekennzeichnet, daß die Organopolysiloxane entweder durchschnittlich aus
aa) 80-99,8 Gew.-% Einheiten der Formel und
ab) 0,2-20 Gew.-% Einheiten der Formel in Form von Copolymerisaten aufgebaut sind oder wobei die Organopolysiloxane in Form von Gemischen jeweils aus Polysiloxanen mit Einheiten der Formel aa) und Polysiloxanen mit Einheiten der Formel ab) vorliegen, wobei die Reste R¹ zu 0,03 bis 3 Mol-% aus Mercaptoalkyl- oder Mercaptoarylresten und die Reste R² zu 5 bis 50 Mol-% aus Wasserstoffresten bestehen und der verbleibende Anteil an R¹⁻ und R²⁻ Resten Methylreste sind, von denen jedoch bis zu 10 Mol-% durch Wasserstoffatome, Arylreste oder längerkettige Alkylreste ersetzt sein können, n einen Wert von 1,8 bis 2,0 und m einen Wert von 2,0 bis 2,5 hat.

2. Zubereitung nach Anspruch 1, dadurch gekennzeichnet, daß sie Organopolysiloxane enthält, bei denen die Reste R¹ zu 0,1 bis 0,5 Mol-% aus Mercaptoalkyl- oder Mercaptoarylresten bestehen und der verbleibende Anteil R^{l-}Reste Methylreste sind.

3. Zubereitung nach Anspruch 1 oder 2, dadurch gekennzeichnet, daß sie Organopolysiloxane enthält, bei denen die Reste R² zu 36 bis 48 Mol-% aus Wasserstoffresten bestehen, m einen Wert von 2,03 bis 2,2 hat und der verbleibende Anteil R²⁻Reste Methylreste sind.

4. Zubereitung nach Anspruch 3, dadurch gekennzeichnet, daß sie als Siloxane der Struktureinheit ab) solche der Formel wobei p einen Wert von 3 bis 50 hat, enthält.

5. Zubereitung nach einem oder mehreren der vorhergehenden Ansprüche, dadurch gekennzeichnet, daß sie Organopolysiloxane enthält, bei denen n einen Wert von 1,990 bis 1,998 hat.

6. Zubereitung nach einem oder mehreren der vorhergehenden Ansprüche, dadurch gekennzeichnet, daß die Mercaptoalkylreste 3-Mercaptopropylreste sind.

7. Zubereitung nach einem oder mehreren der vorhergehenden Ansprüche, dadurch gekennzeichnet, daß sie als Organopolysiloxane der Struktureinheit aa) solche enthält, bei denen die Mercaptoalkyl-oder Mercaptoarylreste endständig gebunden sind.

## Claims

1. A formulation for shrinkproofing wool which consists of 1 to 50 % by weight of organopolysiloxanes having units of the formula in which R is a methyl radical, but individual R radicals can denote a mercaptoalkyl or mercaptoaryl radical, and n = 1.8 to 2.0, and to 50 to 99 % by weight of water, if appropriate emulsifiers, and/or organic solvents and, if appropriate, customary additives, characterised in that either the organopolysiloxanes are composed on average of
aa) 80 to 99 % by weight of units of the formula and
ab) 0.2 to 20 % by weight of units of the formula in the form of copolymers, or the organopolysiloxanes are present in the form of mixtures of polysiloxanes having units of the formula aa) with polysiloxanes having units of the formula ab), where the R¹ radicals consist to 0.03 to 3 mol % of mercaptoalkyl or mercaptoaryl radicals, the R² radicals consist to 5 to 50 mol % of hydrogen radicals and the remaining proportion of R¹ and R² radicals are methyl radicals of which, however, up to 10 mol % can be replaced by hydrogen atoms, aryl radicals or long-chain alkyl radicals, n has the value of 1.8 to 2.0 and m has the value of 2.0 to 2.5.

2. The formulation according to Claim 1, characterised in that it contains organopolysiloxanes in which the R¹ radicals consist to 0.1 to 0.5 mol % of mercaptoalkyl or mercaptoaryl radicals and the remaining proportion of R¹ radicals are methyl radicals.

3. The formulation according to Claim 1 or 2, characterised in that it contains organopolysiloxanes in which the R² radicals consist to 36 to 48 mol % of hydrogen radicals, m has the value of 2.03 to 2.2 and the remaining proportion of R² radicals are methyl radicals.

4. The formulation according to Claim 3, characterised in that it contains as siloxanes of the structural unit ab) those of the formula in which p has a value of 3 to 50.

5. The formulation according to one or more of the preceding claims, characterised in that it contains organopolysiloxanes in which n has a value of 1.990 to 1.998.

6. The formulation according to one or more of the preceding claims, characterised in that the mercaptoalkyl radicals are 3-mercaptopropyl radicals.

7. The formulation according to one or more of the preceding claims, characterised in that it contains as organopolysiloxanes of the structural unit aa) those in which the mercaptoalkyl or mercaptoaryl radicals are bonded in terminal positions.

## Revendications

1. Composition servant à rendre la laine irrétrécissable, comprenant 1 à 50 % en poids d'organopolysiloxane comportant des unités de la formule dans laquelle R est un radical méthyle mais certains radicaux R peuvent être des radicaux mercaptoalkyle ou mercaptoaryle et n = 1,8 à 2,0, et 50 à 99 % en poids d'eau, éventuellement des émulsifiants et/ou des solvants organiques et éventuellement des additifs usuels, caractérisée par le fait que les organopolysiloxanes, ou bien sont constitués en moyenne, sous forme de produits de copolymérisation, par
aa) 80 à 99,8 % en poids d'unités de formule et
ab) 0,2 à 20 % en poids d'unités de formule ou bien que les organopolysiloxanes sont présents sous forme de mélanges comprenant chaque fois des polysiloxanes à unités de formule aa) et des polysiloxanes à unités de formule ab), les radicaux R' étant formés à raison de 0,03 à 3 mol% de radicaux mercaptoalkyle ou mercaptoaryle et les radicaux R² à raison de 5 à 50 mol% d'atomes d'hydrogène et la proportion restante de radicaux R' et R² étant des radicaux méthyle, aont toutefois jusqu'à 10 mol% peuvent être remplacés par des atomes d'hydrogène, des radicaux aryle ou des radicaux alkyle à chaîne plus longue, n ayant une valeur de 1,8 à 2,0 et m une valeur de 2,0 à 2,5.

2. Composition selon la revendication 1, caractérisée par le fait qu'elle contient des organopolysiloxanes dans lesquels les radicaux R' sont formés à raison de 0,1 à 0,5 mol% de radicaux mercaptoalkyle ou mercaptoaryle et la proportion restante des radicaux R' sont des radicaux méthyle.

3. Composition selon l'une des revendications 1 et 2, caractérisée par le fait qu'elle contient des organopolysiloxanes dans lesquels les radicaux R² sont formés à raison de 36 à 48 mol% d'atomes d'hydrogène, m a une valeur de 2,03 à 2,2 et la proportion restante des radicaux R² sont des radicaux méthyle.

4. Composition selon la revendication 3, caractérisée par le fait que comme siloxanes à unité structurale ab), elle contient des siloxanes de la formule : dans laquelle p a une valeur de 3 à 50.

5. Composition selon une ou plusieurs des revendications précédentes, caractérisée par le fait qu'elle contient des organopolysiloxanes dans lesquels n a une valeur de 1,990 à 1,998.

6. Composition selon une ou plusieurs des revendications précédentes, caractérisée par le fait que les radicaux mercaptoalkyle sont des radicaux 3-mercaptopropyle.

7. Composition selon une ou plusieurs des revendications précédentes, caractérisée par le fait que comme organopolysiloxanes à unité structurale aa), elle contient des corps dans lesquels les radicaux mercaptoalkyle ou mercaptoaryle sont rattachés aux extrémités.
